# EUROPÄISCHE PATENTSCHRIFT

(11) **EP 0 799 924 B1**
(45) Veröffentlichungstag und Bekanntmachung des Hinweises auf die Patenterteilung: **05.06.2002**
(21) Anmeldenummer: 97105573.6
(22) Anmeldetag: 04.04.1997
(51) Int. Cl.: D06B 19/00

(54) **Verfahren zum kontinuierlichen Färben von Kettgarn und Vorrichtung zur Durchführung des Verfahrens**
Method for continuous dyeing of warp yarns and device for carrying out the method
Procédé de teinture à la continue de fils de chaîne et dispositif de mise en oeuvre du procédé

(30) Priorität: 06.04.1996 DE 19613954
(43) Veröffentlichungstag der Anmeldung: 08.10.1997
(73) Patentinhaber: Gullshield Ltd., Dublin 2 (IE)
(72) Erfinder: Godau, Eckhardt, Ing., 06952 Canobbio (CH)
(74) Vertreter: Beckensträter, Margarethe

(56) Entgegenhaltungen:
- EP-A- 0 361 098
- DE-A- 2 164 899
- DE-A- 4 342 313
- US-A- 3 981 680

## Beschreibung

Die Erfindung betrifft ein Verfahren zum kontinuierlichen Färben von Kettgarn, insbesondere Baumwollkettgarne mit Indigo oder mit anderen Farbstoffgruppen, die nach dem Imprägnieren und Abquetschen zur Entwicklung und Fixierung eine Oxidation oder Wärmebehandlung erfordern.

Bekannt sind kontinuierliche Kettgarnfärbemaschinen für das Färben mit Indigo für Blue Denim, die aus verbundenen, hintereinander stehenden Färbebehältern mit Quetschwerk oder Färbefoulards mit relativ großem Badvolumen bestehen. Diese Färbebehälter bzw. Foulards werden auch für das Färben mit Schwefeloder Küpenfarbstoffen für Black- und Colour-Denim eingesetzt. Um dabei auftretende Farblaufprobleme zu lösen und zur Erreichung einer besseren Farbstoffausbeute, ist es bekannt, in Kettgarnfärbemaschinen zusätzliche Einheiten, bestehend aus einem Färbefoulard mit Spartrog und einem nachfolgenden Dämpfer zu integrieren, Einheiten also, die für die Hauptproduktion der Indigofärbung nicht eingesetzt werden können.

Bekannte Färbereaktoren mit Quetschwerk oder der Färbefoulard, wie sie u. a. in der DE AS 43 42 313 (Oberbegriff der unabhängigen Ansprüche 1 und 12) und der US 3 981 680 beschrieben sind, bestehen aus einfachen Rollenkufen, in denen die zu färbende Kette dadurch imprägniert wird, daß sie über mehrere Zylinder oder Walzen und/oder Umlenkrollen, die sich unter der Flotte befinden, geführt und umgelenkt wird. Nach dem Verlassen des Färbefoulards wird die Kettgarnschar in einem Auslaufquetschwerk abgequetscht. Die Strecke der Kette unter der Flotte und damit die Verweilzeit in der Farbflotte wird durch die Zahl der Unterflottenwalzen und Umlenkrollen und deren Abstand zueinander bestimmt.

Da die Kettgeschwindigkeit beim Färben mit Indigo vorgegeben ist und praktisch nicht verändert wird, ist die Tauchzeit und das Flottenvolumen konstant und somit nur von der Konstruktionsausführung des jeweiligen Färbebehälters abhängig.

Durch die wachsende Nachfrage nach indigoblauen Jeansstoffen mit verschiedenen Waschechtheiten und verschiedenen Nuancentiefen, bei Indigofärbungen von hellblau bis superblau sowie die steigenden Marktanteile bei Black- und Colour-Denim ist eine größere Flexibilität gefordert.

Verschiedene Nuancentiefen erfordern beispielsweise bei konventionellen Indigofärbeanlagen bei helleren Farbtönen den Einsatz von wenigen Färbebehältern. Bei dunklen Farbtönen sind mehrere hintereinander geschaltete Färbebehälter erforderlich. Bei einer dunklen Nuance werden meist sechs Farbbehälter mit jeweils bis zu 2500 l Farbflotte eingesetzt. Das bedeutet, daß für die Herstellung unterschiedlicher Nuancentiefen konventionelle Indigofärbeanlagen umgerüstet werden müssen. Je nach gewünschter Farbnuance müssen mehr Farbbehälter eingesetzt bzw. herausgenommen werden und Farbflotten zu- bzw. abgepumpt werden. Die zeitweilig nicht benötigte Farbflotte, die mehrere tausend Liter ausmachen kann, muß abgelassen oder zwischengelagert werden.

Bei der bekannten Loopdye-Anlage ist nur ein Farbbad nötig, durch welches die Kettfadenschar mehrmals übereinanderliegend geführt wird, für dunkle Indigonuancen vier- oder fünfmal.

Andere Farbtöne als Indigoblau werden mit anderen Farbstoffgruppen, meist Schwefel- oder Küpenfarbstoffen gefärbt. Diese und auch die übrigen Baumwollfarbstoffgruppen, wie Reaktiv- und Direktfarbstoffe haben zur Baumwolle unterschiedliche Affinitäten, meistens höhere als Indigo. Die Affinitäten werden zudem weitgehend von der Färbetemperatur beeinflußt, die bei den verschiedenen Farbstoffgruppen weit auseinanderliegen können. So nimmt z. B. die Affinität und die Farbstoffausbeute von Indigo mit fallender Temperatur zu, während sie bei anderen Farbstoffgruppen meistens mit steigender Temperatur auch steigt.

Durch Kühlung der Indigofarbbäder bei herkömmlichen Färbemaschinen wäre eine größere Affinität und Farbstoffausbeute erreichbar, sie ist aber aufgrund der Vielzahl an Färbebehältern und der großen Menge an Farbflotte ökonomisch unvorteihaft.

Ein weiteres Problem, das bei herkömmlichen Färbemaschinen auftritt, besteht darin, daß durch die Affinität der Farbstoff aus dem Farbbad herausgezogen wird. Das führt dazu, daß der Partieanfang dunkler gefärbt ist als das Ende der Kettgarnschar, daß sich also der sogenannte Kopf- Schwanzablauf einstellt. Diese gefürchtete Erscheinung, die sich über mehrere tausend Meter der zu färbenden Kette zeigen kann, tritt besonders bei großen Anlagen mit großem Farbbadvolumen auf, die zu langen Farbabläufen führen.

Es ist deshalb Ziel der Erfindung, die Nachteile herkömmlicher Verfahren zum kontinuierlichen Färben von Kettgarn, insbesondere Baumwollkettgarn mit Indigo oder anderen Farbstoffgruppen, die nach dem Imprägnieren und Abquetschen zur Fixierung eine Oxidation oder eine Wärmebehandlung erfordern, zu beseitigen. Insbesondere sollen die benötigte Flottenmenge entscheidend gesenkt, ökonomisch günstige Voraussetzungen für eine Kühlung oder aber eine Beheizung der Farbflotte ermöglicht werden. Dabei soll auch die Verweilzeit der Kettgarnschar in der Färbeanlage mit einfachen konstruktiven Mitteln variabel gestaltet werden können und die Fixiertemperatur von unter Raumtemperatur bis über 100° C wählbar sein.

Aufgabe der Erfindung ist es, ein Verfahren zum kontinuierlichen Färben von Kettgarn, insbesondere Baumwollkettgarne mit Indigo oder anderen Farbstoffgruppen zu schaffen, das eine hohe Variabilität bei der Färbung von Kettgarnen mit unterschiedlichen Farbnuancen, aber auch mit verschiedenen Farbstoffgruppen ermöglicht sowie eine Vorrichtung, die wahlweise bei Einsatz von Indigofarbstoff, Schwefeloder Küpenfarbstoff unter den jeweils optimalen technologischen Bedingungen färbt.

Erfindungsgemäß wird diese Aufgabe dadurch gelöst, daß eine Kettgarnschar durch einen luftdicht geschlossenen Färbereaktor geführt wird, der selbst auf die für die jeweiligen Farbstoffgruppen optimalen technologischen Bedingungen angepaßt werden kann. Dazu wird die Kettgarnschar nach einer anfänglichen Tauchung in frischer Farbflotte imprägniert und anschließend in einem sich im Reaktor befindlichen Zwischenquetschwerk abgequetscht. Über Führungs- und Umlenkwalzen erfolgt danach die Verweilfixierung unter Ausschluß von Sauerstoff ohne oder wahlweise mit wiederholter Tauchung in frischer Farbflotte, wobei die Verweilzeit der Kettfäden im Färbereaktor variabel, entsprechend der gewünschten Farbnuance und den an die jeweilige Farbstoffgruppe gestellten technologischen Anforderungen gestaltet werden kann.

Der erfindungsgemäße Färbereaktor ist ein oben geschlossener Behälter, der an seinem unteren Ende Öffnungen für den Ein- und Auslauf der Kettgarnschar aufweist. Unterhalb des Färbereaktors sind Behälter für die Farbflotte angeordnet, in welche die untere Reaktoröffnung eintaucht. Diese Behälter bilden zugleich je ein Wasserschloß mit Führungs- und Umlenkwalzen, die den Färbereaktor gegenüber der Umgebung abdichten und durch welche die Kettgarnschar zu- und abgeführt wird. Zusätzlich kann im Einlaßtrog ein weiteres Quetschwerk angeordnet sein, welches Luft, die noch in der eintretenden Kettgarnschar enthalten ist, ausquetscht. Diese Behälter sind mit Doppelböden ausgerüstet, durch welche die Indigofarbflotte gekühlt, andere Farbbäder aber, beispielsweise Schwefelfarbstoff, beheizt werden können. Im Färbereaktor ist ein Zwischenquetschwerk angeordnet, dessen Quetschdruck variabel bis drucklos eingestellt werden kann. Anstelle des Zwischenquetschwerks oder zusätzlich zu diesem können Rollenpaare eingesetzt werden, die bei geöffnetem Quetschwerk die überschüssige Farbflotte abstreifen und somit ein Herabtropfen von Farbflotte verhindern. Die Rollenpaare sind verstellbar und so angeordnet, daß die Kettgarnschar eine mehr oder weniger ausgeprägte S-Kurve oder eine Z-Kurve machen muß. Durch im Inneren des Färbereaktors angeordnete Führungs- und Umlenkwalzen, die im Innenraum vertikal verschiebbar sind, kann die Verweilzeit der Kettgarnschar je nach technologischem Erfordernis verkürzt oder verlängert werden.

Unterhalb des Färbereaktors ist ein hydraulisches Rohrsystem zur Beschickung des Reaktors mit Farbflotten angeordnet. Dieses aus Zuleitungsrohren mit darin angeordneten Pumpen sowie mehreren Ventilen bestehende Zirkulationssystem dient der Zirkulation der Imprägnierbzw. Farbflotte und, bei entsprechendem Erfordernis, der Zudosierung eines höher konzentrierten Nachsatzes.

Weitere Aufgabenstellungen, Merkmale, Einzelheiten und Vorteile des erfindungsgemäßen Verfahrens sowie der erfindungsgemäßen Vorrichtung zu dessen Durchführung ergeben sich aus der nachfolgenden Beschreibung von Ausführungsbeispielen anhand der anhängenden Zeichnung.

Es zeigen:
- Fig. 1: einen Färbereaktor im Schnitt in Seitenansicht,
- Fig. 2: den Färbereaktor gemäß Fig. 1 mit verkürztem Kettfadeneinzug,
- Fig. 3: den Färbereaktor nach Fig. 1 beim Färben mit kleinster Flottenmenge,
- Fig. 4: den Färbereaktor nach Fig. 1 beim Färben mit größter Flottenmenge.

Der in Fig. 1 beispielhaft dargestellte Färbereaktor 1 ist ein oben geschlossener Behälter. An seiner unteren Seite weist er drei Farbstoffbehälter 2a, 2b, 2c auf, die mit Farbflotte gefüllt werden. Die Behälter 2a und 2c sind zugleich Wasserschlösser, d.h. der untere Teil der Seitenwände des Färbereaktors 1 ragt nach Befüllung der Behälter 2a und 2c mit Farbflotte in diese hinein, so daß der Eintritt von Umgebungsluft, insbesondere Luftsauerstoff, in den Färbereaktor 1 verhindert wird. Zusätzlich kann im Einlaßtrog 2a ein weiteres Quetschwerk 3c angeordnet sein, welches Luft, die noch in der eintretenden Kettgarnschar enthalten ist, ausquetscht. Außerdem enthalten die Behälter 2a und 2b Doppelböden 7a und 7b, durch welche die Farbflotten gekühlt (bei Indigo) bzw. beheizt (z.B. bei Schwefelfarbstoff) werden können.

Im Färbereaktor 1 befindet sich ein Zwischenquetschwerk 3a, welches das Kettgarn soweit abquetschen kann, daß keine "Flottennasen" beim Weiterlauf der Kettfäden entstehen. Mit diesem Zwischenquetschwerk 3a kann durch verstellbare Andruckrollen der Quetschdruck auf die Kettgarnschar bis drucklos variiert werden.

Anstelle des Zwischenquetschwerks 3a oder zusätzlich zu diesem können Rollenpaare A₁, A₂ eingesetzt werden, die bei geöffnetem Quetschwerk die überschüssige Farbflotte abstreifen und somit ein Herabtropfen von Farbflotte verhindern. Die Rollenpaare A₁ und A₂ sind verstellbar und so angeordnet, daß die Kettgarnschar eine mehr oder weniger ausgeprägte S-Kurve oder eine Z-Kurve machen muß.

Im Färbereaktor 1 unmittelbar über den Behältern 2a und 2c befinden sich Führungs- und Umlenkwalzen 4a, 4b, 4c. Diese sind sogenannte Unterflottenwalzen der Wasserschlösser. Durch weitere im Färbereaktor 1 vorgesehene Führungs- und Umlenkwalzen 5a bis 5g erfolgt die Führung der Kettgarnschar durch den Färbereaktor 1. Diese Führungs- und Umlenkwalzen 5a bis 5g sind sogenannte Rippenwalzen. Die Rippen 11 dieser Walzen verhindern das eventuelle Verkreuzen der Fäden. Die Rippenwalzen bleiben faser- und schmutzfrei, wodurch Fadenbrüche vermieden werden. Weiterhin sind diese Führungs- und Umlenkwalzen 5a, 5b, 5c und 5g vertikal im Reaktor verstellbar, wodurch die Kettfadenlänge variiert werden kann. Im Beispiel gemäß Fig. 1 beträgt die Einzugslänge K1 16 m. Im Beispiel nach Fig. 2 wird der verkürzte Einzug K2 gezeigt, er ist 7 m lang.

Die Reaktordecke 8 ist beheizbar und schräg abfallend angeordnet, damit Tropfenfall vermieden wird. Weiterhin kann der Färbereaktor 1 durch ein Ringdampfrohr 9 mit Dampf aufgeheizt werden.

Im Falle der Heißfixierung mit Dampf, z.B. bei Schwefelfarbstoffen, wird überschüssiger Dampf durch einen Kamin 10 abgeleitet. Der Kamin 10 hat eine Überdruckregelung, d.h. er öffnet sich bei einem bestimmten vorgegebenen Dampfdruck.

In den Fig. 3 und 4 werden das hydraulische Rohrsystem und die Reaktorbeschickung mit Farbflotten dargestellt.

Die Farbflottenzuführung erfolgt durch einen Zulauf 11a. Die Gleichmäßigkeit der Zulaufflotte, die in der Konzentration höher liegt als die Imprägnierflotte, ist dadurch gewährleistet, daß diese über ein horizontales Wehr gleichmäßig über die gesamte Reaktorbreite in den ersten Farbbehälter 2a fließt. Das Volumen der Farbflotte in diesem ersten Behälter 2a beträgt beispielsweise 150 l.

Der Ablauf der Farbflotte kann wahlweise über einen Überlauf 11b oder einen Überlauf 11c erfolgen in Abhängigkeit davon, welche Färbebehälter jeweils Farbflotte enthalten. Auch hier ist die Gleichmäßigkeit des Ablaufs über die gesamte Reaktorbreite durch horizontale Wehre gewährleistet.

Der Überlauf der abgequetschten und verarmten Farbflotte eines außerhalb des Färbereaktors 1 befindlichen Hauptquetschwerkes 3b erfolgt über einen Auslauf 11d.

Die für eine gleichmäßige Färbung sehr wichtige Zirkulation der Imprägnier- bzw. Farbflotte wird im Falle der Wahl des kleinen Badvolumens von 150 l über ein Zirkulationsleitungssystem 12a und 12b mit einer Zirkulationspumpe 14, die eine variable Pumpleistung zwischen 600 und 6.000 l/h hat, gewährleistet. Im Falle der Wahl der Imprägnierung in den beiden Färbebehältern 2a und 2b, mit einem Farbflottenvolumen von 150 l im ersten Behälter und 80 l im zweiten Behälter, erfolgt die Flottenzirkulation über ein zweites Zirkulationssystem 12a und 12c ebenfalls mittels der Zirkulationspumpe 14.

Gesteuert wird die Auswahl des kleinen oder großen Kreislaufes der Farbflotten über Ventile 13a, 13b und 13c. Das Ventil 13f am Abflußrohr verhindert die Anreicherung der Flotte in dem Falle, daß ein leerer Behälter gewählt wird.

Die Zuspeisung der verarmten Farbflotte des Hauptquetschwerkes 3b in den Färbereaktor 1 erfolgt über ein weiteres Zirkulationssystem 12d und kann über ein Ventil 13d geregelt werden.

Die laufend notwendige Aufkonzentrierung der Farbflotte mit der jeweils erforderlichen Farbstoff- und Chemikalienmenge, die von den austretenden Kettfäden mitgenommen wird, erfolgt durch Zudosierung eines höher konzentrierten Nachsatzes über einen Zulauf 16 mit einer Dosierpumpe 17, der über das Ventil 13e geregelt werden kann. Diese Zumischung des Nachsatzes zu den beiden im Kreislauf befindlichen Farbflotten, der Zirkulationsflotte und der abgequetschten verarmten Flotte des Hauptquetschwerkes 3b, erfolgt über einen Mischbehälter 15 mit einem Flottenvolumen von 30 l, die Rohrleitungen eingeschlossen.

Damit beträgt das Gesamtvolumen der am Färbeprozeß beteiligten Farbflotte in einem bevorzugten Beispiel beim Einsatz nur des ersten Färbebehälters 2a$\text{150 + 60 + 30 = 240 l.}$

Bei der Beschickung beider Färbebehälter 2a und 2b beträgt das Gesamtvolumen$\text{150 + 80 + 60 + 30 = 320 l.}$

Selbstverständlich sind auch andere Gesamtvolumen an einzusetzender Farbflotte möglich. So kann beispielsweise eine Verringerung durch den Einsatz von Verdrängungskörpern in den Färbebehältern bzw. eine Vergrößerung durch das Heraufsetzen der Ein- und Abläufe und Erhöhung des Flottenniveaus erfolgen.

Nachfolgend werden anhand von Ausführungsbeispielen zwei bevorzugte Färbeverfahren näher beschrieben:

### Beispiel 1:

Bei einer Indigo-Färbung in einer Standard-Navy-Blue-Nuance wird eine Farbflotte mit einem Gesamtvolumen von 320 l eingesetzt. Es wird ein Indigotauchbad mit 3 g/l Indigo und die notwendige Menge an Natronlauge und Hydrosulfit als Reduktionsmittel angesetzt, um den Farbstoff zu reduzieren.

Nach Füllen der beiden Färbebehälter 2a und 2b und des Behälters 2c des Hauptquetschwerkes 3b, letzterer in einer Verdünnung 1:1, wird über das Zirkulationssystem 12c, 12a und die Pumpe 14 die Farbflotte in Umlauf gesetzt.

Die Ventilstellung ist wie folgt: Ventile 13a, 13c, 13d und 13e sind geöffnet, das Ventil 13b ist geschlossen. Die Färbegeschwindigkeit kann dank des großen Ketteneinzuges (16 m) bis zu 50 m/min betragen und ist entsprechend einzustellen.

Die Imprägnierflotte wird bei diesem Beispiel zweckmässigerweise auf 15°C gekühlt, wodurch die Affinität von Indigo zum Baumwollgarn wesentlich erhöht wird. Außerdem werden dadurch umweltbedingte Temperaturveränderungen vom Inneren des Färbereaktors ferngehalten.

Die Zuspeisung des vorbereiteten Nachsatzes von 80 g/l Indigo mit den erforderlichen Chemikalien erfolgt proportional zum durchgesetzten Kettfadengewicht. Die Steuerung der Dosierung übernimmt ein PC, der die einlaufende Kettfadenmetrage mißt, auf das Gewicht pro Zeiteinheit umrechnet (z.B. 18 kg/min) und dann die Nachsatzmenge proportional dosiert. In diesem Beispiel wird für eine 2 %ige Färbung bei einer Nachsatzkonzentration von 80 g/l Indigo 4,5 l/min Nachsatzlösung dosiert.

Bei Wahl des längsten Einzuges von 16 m wird die Farbstoffausbeute die höchst mögliche sein und die Waschechtheit ebenfalls.

Bei Wahl eines kleineren Einzugs fällt die Waschechtheit geringer aus, was durchaus vom STONE-Washer verlangt werden kann.

### Beispiel 2:

Bei der Schwefelfarbstoff-Färbung für Black-Denim oder Colour-Denim wird im Prinzip gleich verfahren wie im Beispiel 1 beschrieben, mit den Ausnahmen, daß hierbei nur mit dem ersten Färbebehälter 2a gearbeitet wird und damit das Gesamtvolumen auf 150 + 60 + 30 = 240 l reduziert wird.

Weiterhin wird die Farbflotte auf mindestens 90° C und der Reaktorinnenraum durch Dampf auf 100° - 102° C erhitzt.

Der Kettfadeneinzug beträgt zweckmäßigerweise 16 m, da die lange Verweilzeit die beste Farbstoffausbeute gewährleistet.

## Patentansprüche

1. Verfahren zum kontinuierlichen Färben von Kettgarn, insbesondere Baumwollkettgarn, mit Indigo oder mit anderen Farbstoffgruppen, vornehmlich Schwefelfarben und Küpenfarben, bei dem eine parallel geführte Schar ungebündelter Kettfäden durch einen luftdicht geschlossenen Färbereaktor (1), der einen oder mehrere mit einer Farbflotte gefüllte Färbebehälter (2a, 2b, 2c) umfaßt, nach einer anfänglichen Tauchung in frischer Farbflotte imprägniert wird und zur Verlängerung der Verweilzeit über mehrere Zylinder oder Walzen (4a bis 4c) und/oder Umlenkrollen (5a bis 5g), die sich im Färbereaktor (1) befinden, variabel, entsprechend der gewünschten Farbnuance geführt, danach über ein Quetschwerk (3b) abgequetscht, gespült, geschlichtet und auf einen Kettbaum aufgespult wird,
**dadurch gekennzeichnet,**
**daß** die Kettgarnschar nach ihrer anfänglichen Tauchung in frischer Farbflotte, die angepaßt an die für die jeweiligen Farbstoffgruppen optimalen technologischen Bedingungen kühl- oder heizbar ist, in einem sich im Färbereaktor (1) befindlichen Zwischenquetschwerk (3a) abgequetscht wird und danach die Fixierverweilung im Färbereaktor (1), in wahlweise gekühlter oder beheizter Atmosphäre, abgestimmt auf die für die jeweilige Farbstoffgruppe erforderliche günstigste Temperatur, unter Ausschluß von Sauerstoff, über die Führungs- und Umlenkwalzen (4a bis 4c und 5a bis 5g) ohne wiederholte Tauchung in frischer Farbflotte erfolgt.

2. Verfahren nach Anspruch 1, **dadurch gekennzeichnet, daß** die Kettgarnschar nach Einlauf in den Färbereaktor (1) zur Erhöhung der Affinität in einer gekühlten Indigofarbflotte mit einem Flotteninhalt von weniger als 300 l und mit einer Konzentration von 3 g/l getaucht wird, nach dem Abquetschen im Zwischenquetschwerk (3a) die Konzentration in der Kette sich auf etwa die Hälfte verringert, so daß in der nachfolgenden Verweilzeit der Kettgarnschar im Reaktor die noch vorhandene hohe Konzentration von 3 g/l auf die Baumwollfäden aufziehen kann.

3. Verfahren nach Anspruch 1, **dadurch gekennzeichnet, daß** beim Indigofärben die Kühlung der Farbflotte, die Verweildauer der Kettgarnschar und die Kühlung der Atmosphäre im Reaktorinnenraum derart einstellbar sind, so daß eine maximale Farbstoffausbeute erreichbar ist und die Anzahl der Färbebehälter bzw. der zu wiederholenden Tauch-Oxidations-Gänge minimierbar sind.

4. Verfahren nach Anspruch 1, **dadurch gekennzeichnet, daß** zur Farbstoffeinsparung die Badkonzentration im Austrittsbehälter (2c) so gering einstellbar ist, daß sich nach dem Abquetschen nur wenig unfixierter im nachfolgenden Spülbad auszuwaschender Farbstoff auf der Kette befindet.

5. Verfahren nach Anspruch 1, **dadurch gekennzeichnet, daß** zur Vermeidung der Oxidation des Farbstoffes im hermetisch abgeschlossenen Färbereaktor (1) ein inertes Gas, beispielsweise Stickstoff einleitbar ist.

6. Verfahren nach Anspruch 1, **dadurch gekennzeichnet, daß** zur Vermeidung der Oxidation des Farbstoffes im hermetisch abgeschlossenen Färbereaktor (1) die sich in der eintretenden Kettfadenschar befindliche Luft durch ein am Eingang in den Färbereaktor (1) befindliches Quetschwerk (3c), unter Flotte, herausquetschbar ist.

7. Verfahren nach Anspruch 1, **dadurch gekennzeichnet, daß** die Flotte in den Färbebehältern (2a, 2b, 2c) im Falle der Färbung mit Schwefelfarbstoffen oder Küpenfarbstoffen beheizbar und der Reaktorinnenraum mittels Wasserdampf aufheizbar sind.

8. Verfahren nach Anspruch 1, **dadurch gekennzeichnet, daß** die Quetschung der Kettgarnfäden im Zwischenquetschwerk (3a) zur Beeinflussung der Durchfärbung und der Waschechtheit variabel einstellbar oder aussetzbar ist.

9. Verfahren nach Anspruch 1, **dadurch gekennzeichnet, daß** die Gleichmäßigkeit der Färbeflottenzuführung, die über der Konzentration der Imprägnierflotte liegt, zum Färbereaktor (1) über den Zulauf (11a) mit einem Wehr gewährleistet wird, während der Ablauf der Farbflotte wahlweise über das Austrittswehr (11b) oder über das Austrittswehr (11c), je nach Wahl des oder der Farbflottenbehälter, welcher die Imprägnierflotten enthält, erfolgen kann und daß der Überlauf der abgequetschten und verarmten Farbflotte über das außerhalb des Färbereaktors (1) befindliche Hauptquetschwerk (3b) und das Wehr (11d) erfolgt.

10. Verfahren nach Anspruch 1 und 9, **dadurch gekennzeichnet, daß** die Zirkulation der Imprägnierbzw. Farbflotte über ein Zirkulationssystem (12a, 12b, 12c) mit der Zirkulationspumpe (14) dadurch erfolgt, daß über Ventile (13a, 13b, 13c) eine Auswahl für ein kleineres bzw. ein größeres Flottenvolumen bestimmbar ist und die Zuspeisung der verarmten Farbflotte des Hauptquetschwerkes (3b) über das Rohrsystem (12d) mit einem regelbaren Ventil (13d) erfolgt.

11. Verfahren nach Anspruch 1, 9 und 10, **dadurch gekennzeichnet, daß** die laufend notwendige Aufkonzentrierung der Farbflotte mit der jeweils erforderlichen Farbstoff- und Chemikalienmenge, die der Farbflotte durch die Färbung der Kettfäden entzogen wird, durch Zudosierung eines höher konzentrierten Nachsatzes über einen Zulauf (16) mit einer Dosierpumpe (17), der über ein Ventil (13e) geregelt wird, erfolgt.

12. Vorrichtung zur Durchführung des Verfahrens zum Färben von Baumwollkettgarn mit Indigo oder mit anderen Farbstoffgruppen, vornehmlich Schwefelfarben und Küpenfarben, in einem luftdicht geschlossenen Färbereaktor (1), der einen oder mehrere mit einer Farbflotte gefüllte Färbebehälter (2a, 2b, 2c) umfaßt, sowie mehrere Zylinder oder Walzen (4a bis 4c) und/oder Führungs- und Umlenkwalzen (5a bis 5g), nach den Ansprüchen 1 bis 11,
**dadurch gekennzeichnet,**
**daß** die am unteren Ende des Färbereaktors (1) angeordneten, den Reaktorboden bildenden Färbebehälter (2a, 2b, 2c) doppelbödig ausgebildet sind, und daß diese mit Einrichtungen versehen sind, um die Farbflotte wahlweise, entsprechend den an die jeweilige Farbstoffgruppe gestellten technologischen Bedingungen zu kühlen oder zu beheizen, daß im Färbereaktor (1) ein Zwischenquetschwerk (3a), dessen Quetschdruck variabel bis drucklos einstellbar ist, angeordnet ist,
**daß** sich unterhalb des Färbereaktors (1) ein hydraulisches Rohrsystem zur Beschickung des Reaktors mit Farbflotte befindet, über welches die je nach der gewünschten Farbnuance dosierte Farbflotte zuführbar ist,
und **daß** der Färbereaktor (1) über Kühl- und Heizeinrichtungen verfügt, mittels welchen die Atmosphäre im Reaktor für die Fixierung des Farbstoffs auf der Kettgarnschar unter Ausschluß von Sauerstoff anpaßbar einstellbar ist.

13. Vorrichtung nach Anspruch 12, **dadurch gekennzeichnet, daß** die Führungs- und Umlenkwalzen (5a bis 5g) zur Verlängerung oder Verkürzung der Verweildauer der Kettfadenschar im Färberaktor (1) vertikal verschiebbar angeordnet sind.

14. Vorrichtung nach Anspruch 12, **dadurch gekennzeichnet, daß** die Führungs- und Umlenkwalzen (5a bis 5g) als Rippenwalzen ausgebildet sind.

15. Vorrichtung nach Anspruch 12, **dadurch gekennzeichnet, daß** für das Abstreifen überschüssiger Farbflotte einstellbare Rollenpaare (A1, A2), vorzugsweise aus teflonisierten Stäben im Färbereaktor (1) angeordnet sind.

16. Vorrichtung nach Anspruch 12, **dadurch gekennzeichnet, daß** die Böden (7a, 7b) der Behälter (2a, 2b) für die Farbflotte mit Heiz- und Kühleinrichtungen versehen sind.

17. Vorrichtung nach Anspruch 12, **dadurch gekennzeichnet, daß** der obere Abschluß (8) des Färbereaktors (1) schräg abfallend ausgebildet und beheizbar ist und daß zur Beheizung des Innenraumes des Färbereaktors (1) ein Ringdampfrohr (9) angeordnet ist.

18. Vorrichtung nach Anspruch 12, **dadurch gekennzeichnet, daß** der Färbereaktor (1) mit einem Kamin (10) mit einer Überdruckregelung ausgerüstet ist.

19. Vorrichtung nach Anspruch 2, **dadurch gekennzeichnet, daß** das hydraulische Rohrsystem zur Reaktorbeschickung und zur Zirkulation der Imprägnier- bzw. Farbflotte aus den Zuleitungsrohren (12a bis 12d) mit einer darin angeordneten Pumpe (14) sowie den Ventilen (13a bis 13d) besteht und für eine Zudosierung eines höher konzentrierten Nachsatzes eine Dosierpumpe (17) in einem Zulauf (16) mit Ventil (13e) angeordnet ist.

20. Vorrichtung nach Anspruch 12, **dadurch gekennzeichnet, daß** zur Gewährleistung einer Gleichmäßigkeit der Farbflotte über die gesamte Reaktorbreite im Zulauf (11a) und den Abläufen (11b, 11c) horizontale Wehre angeordnet sind.

## Claims

1. A method of continuously dyeing warp yarn, in particular cotton warp yarn, with indigo or with other dyestuff groups, especially sulphide dyes and vat dyes, in which a parallel-guided sheet of unbundled warp threads is impregnated through an air-tightly closed dyeing reactor (1) which includes one or more dyeing containers (2a, 2b, 2c) filled with a dye liquor, after initial immersion in fresh dye liquor, and to prolong the residence time guided by way of a plurality of cylinders or rollers (4a to 4c) and/or direction-changing rollers (5a to 5g) disposed in the dyeing reactor (1) variably in accordance with the desired colour shade, it is thereafter squeezed out by way of a squeeze mechanism (3b), rinsed, finished and wound on to a warp beam,
**characterised in that**
after its initial immersion in fresh dye liquor which can be cooled or heated in a manner adapted to the technological conditions optimum for the respective dyestuff groups the warp yarn sheet is squeezed out in an intermediate squeeze mechanism (3a) disposed in the dyeing reactor (1) and thereafter fixing residence is effected in the dyeing reactor (1) in a selectively cooled or heated atmosphere matched to the most appropriate temperature required for the respective dyestuff group with the exclusion of oxygen by way of the guide and direction-changing rollers (4a to 4c and 5a to 5g) without repeated immersion in fresh dye liquor.

2. A method according to claim 1 **characterised in that** the warp yarn sheet, after passing into the dyeing reactor (1), to enhance the level of affinity, is immersed in a cooled indigo dye liquor with a liquor content of less than 300 I and with a concentration of 3 g/l, after the squeezing operation in the intermediate squeeze mechanism (3a) the concentration in the warp is reduced to approximately half so that in the subsequent residence time of the warp yarn sheet in the reactor the high concentration of 3 g/l which is still present can be absorbed on to the cotton threads.

3. A method according to claim 1 **characterised in that** in the indigo dyeing operation cooling of the dye liquor, the residence duration of the warp yarn sheet and cooling of the atmosphere in the dyeing reactor interior can be so set that a maximum dyestuff yield can be achieved and the number of dyeing containers or the immersion-oxidation operations to be repeated can be minimised.

4. A method according to claim 1 **characterised in that** to save on dyestuff the bath concentration in the exit container (2c) can be set at such a low level that after the squeezing-out operation only little unfixed dyestuff which is to be washed out in the subsequent rinsing bath is disposed on the warp.

5. A method according to claim 1 **characterised in that** an inert gas, for example nitrogen, can be introduced to avoid oxidation of the dyestuff in the hermetically closed dyeing reactor (1).

6. A method according to claim 1 **characterised in that** to avoid oxidation of the dyestuff in the hermetically closed dyeing reactor (1) the air in the incoming warp thread sheet can be squeezed out by a squeeze mechanism (3c) at the entry into the dyeing reactor (1), under the liquor.

7. A method according to claim 1 **characterised in that** in the case of dyeing warp yarn with sulphide dyes or vat dyes, the dye liquor in the dyeing containers (2a, 2b, 2c) can be heated and the interior of the reactor can be heated up by means of steam.

8. A method according to claim 1 **characterised in that** the squeezing action on the warp yarn threads in the intermediate squeeze mechanism (3a) can be variably adjusted or suspended to influence the dye penetration effect and wash-resistance.

9. A method according to claim 1 **characterised in that** the uniformity of the dyeing liquor feed which is above the concentration of the impregnation liquor to the dyeing reactor (1) is ensured by way of the feed (11a) with a weir while the discharge of the dye liquor can be effected optionally by way of the exit weir (11b) or by way of the exit weir (lic), depending on the respective choice of the dye liquor container or containers containing the impregnation liquors, and that the overflow of the squeezed-out and depleted dye liquor takes place by way of the main squeeze mechanism (11b) outside the dyeing reactor (1) and the weir (lid).

10. A method according to claims 1 and 9 **characterised in that** circulation of the impregnation or dye liquor is effected by way of a circulation system (12a, 12b, 12c) with the circulation pump (14) insofar as a selection for a smaller or a larger liquor volume can be determined by way of valves (13a, 13b, 13c) and the feed of the depleted dye liquor of the main squeeze mechanism (3b) is effected by way of the pipe system (12d) with a regulatable valve (13d).

11. A method according to claims 1, 9 and 10 **characterised in that** the constantly necessary operation of increasing the concentration of the dye liquor with the respectively required amount of dyestuff and chemicals which is removed from the dye liquor by virtue of dyeing of the warp threads is effected by a metered feed of a more highly concentrated make-up amount by way of a feed (16) with a metering pump (17) which is regulated by way of a valve (13e).

12. Apparatus for carrying out the method for dyeing cotton warp yarn with indigo or with other dyestuff groups, especially sulphide dyes and vat dyes, in an air-tightly closed dyeing reactor (1) which includes one or more dyeing containers (2a, 2b, 2c) filled with a dye liquor, and a plurality of cylinders or rollers (4a to 4c) and/or guide and direction-changing rollers (5a to 5g), according to claims 1 to 11, **characterised in that** the dyeing containers (2a, 2b, 2c) which are arranged at the lower end of the dyeing reactor (1) and which form the reactor bottom are of a double-wall nature, and
they are provided with devices for cooling or heating the dye liquor selectively according to the technological demands made on the respective dyestuff group,
arranged in the dyeing reactor (1) is an intermediate squeeze mechanism (3a) whose squeeze pressure is variably adjustable to pressure-less,
disposed below the dyeing reactor (1) is a hydraulic pipe system for charging the reactor with dye liquor, by way of which the dye liquor metered in accordance with the respectively desired colour shade can be fed, and
the dyeing reactor (1) has cooling and heating devices, by means of which the atmosphere in the reactor can be adaptably adjusted for fixing the dyestuff on the warp yarn sheet with the exclusion of oxygen.

13. Apparatus according to claim 12 **characterised in that** the guide and direction-changing rollers (5a to 5g) are arranged vertically displaceably to increase or reduce the residence duration of the warp thread sheet in the dyeing reactor (1).

14. Apparatus according to claim 12 **characterised in that** the guide and direction-changing rollers (5a to 5g) are in the form of ribbed rollers.

15. Apparatus according to claim 12 **characterised in that** adjustable roller pairs (A1, A2), preferably of Teflon-coated bars, are arranged in the dyeing reactor (1) for stripping off excess dye liquor.

16. Apparatus according to claim 12 **characterised in that** the bottoms (7a, 7b) of the containers (2a, 2b) for the dye liquor are provided with heating and cooling devices.

17. Apparatus according to claim 12 **characterised in that** the upper closure (8) of the dyeing reactor (1) is of an inclinedly falling configuration and is heatable and that an annular steam pipe (9) is arranged for heating the interior of the dyeing reactor (1).

18. Apparatus according to claim 12 **characterised in that** the dyeing reactor (1) is provided with a chimney (10) with over-pressure regulation.

19. Apparatus according to claim 12 **characterised in that** the hydraulic pipe system for reactor charging and for circulation of the impregnation or dye liquor comprises the feed pipes (12a to 12d) with a pump (14) arranged therein and the valves (13a to 13d) and a metering pump (17) is arranged in a feed (16) with a valve (13e) for a metered feed of a more highly concentrated make-up amount.

20. Apparatus according to claim 12 **characterised in that** horizontal weirs are arranged to ensure uniformity of the dye liquor over the entire width of the reactor, in the feed (11a) and the discharges (11b, 11c).

## Revendications

1. Procédé pour teindre en continu des fils de chaîne, en particulier des fils de chaîne en coton, en indigo ou en d'autres groupes de colorants, principalement des colorants au soufre et des colorants de cuve, selon lequel une nappe parallèle de fils de chaîne non reliés traverse un réacteur de teinture (1) hermétiquement fermé qui comprend un ou plusieurs récipients de teinture (2a, 2b, 2c) remplis d'un bain de teinture, est imprégnée après un trempage initial dans un bain de teinture frais, passe de manière variable, suivant la nuance voulue, pour prolonger le temps de séjour, sur plusieurs cylindres (4a à 4c) et/ou rouleaux de déviation (5a à 5g) qui se trouvent dans le réacteur (1), puis est pressée grâce à un exprimeur (3b), rincée, encollée et enfin enroulée sur une ensouple,
**caractérisé en ce que** la nappe de fils de chaîne, après le trempage initial dans le bain de teinture frais qui peut être refroidi ou chauffé pour s'adapter aux conditions technologiques optimales pour les groupes de colorants, est pressée dans un exprimeur intermédiaire (3a) situé dans le réacteur (1), après quoi le séjour de fixation dans le réacteur (1) a lieu dans une atmosphère refroidie ou chauffée, au choix, en fonction de la température la plus avantageuse nécessaire pour le groupe de colorants, à l'abri de l'oxygène, sur les rouleaux de guidage et de déviation (4a à 4c et 5a à 5g) sans trempage renouvelé dans un bain de teinture frais.

2. Procédé selon la revendication 1, **caractérisé en ce que** pour augmenter l'affinité, la nappe de fils de chaîne, après être entrée dans le réacteur de teinture (1), est plongée dans un bain de teinture indigo refroidi d'une contenance de moins de 300 l et d'une concentration de 3 g/l, et après le passage dans l'exprimeur intermédiaire (3a), la concentration dans la chaîne est réduite de moitié, environ, de sorte que pendant le temps de séjour consécutif de la nappe de fils de chaîne dans le réacteur, la concentration élevée de 3 g/l encore présente peut être absorbée par les fils de coton.

3. Procédé selon la revendication 1, **caractérisé en ce que** lors de la teinture en indigo, le refroidissement du bain de teinture, la durée de séjour de la nappe de fils de chaîne et le refroidissement de l'atmosphère à l'intérieur du réacteur sont réglables pour qu'un rendement maximal du colorant puisse être obtenu et que le nombre de récipients de teinture et de passages d'oxydation par trempage à renouveler puisse être minimalisé.

4. Procédé selon la revendication 1, **caractérisé en ce que** pour économiser le colorant, on peut régler une faible concentration du bain dans le récipient de sortie (2c) pour qu'il ne reste sur la chaîne, après l'exprimage, que peu de colorant non fixé et à éliminer par lavage lors du bain de rinçage qui suit.

5. Procédé selon la revendication 1, **caractérisé en ce que** pour éviter l'oxydation du colorant dans le réacteur de teinture (1) hermétiquement fermé, un gaz inerte, par exemple de l'azote, peut être introduit.

6. Procédé selon la revendication 1, **caractérisé en ce que** pour éviter l'oxydation du colorant dans le réacteur (1) hermétiquement fermé, l'air contenu dans la nappe de fils de chaîne qui entre peut être évacué par un dispositif exprimeur (3c) situé à l'entrée du réacteur de teinture (1), sous le bain.

7. Procédé selon la revendication 1, **caractérisé en ce que** le bain contenu dans les récipients de teinture (2a, 2b, 2c), dans le cas de la teinture avec des colorants au soufre ou des colorants de cuve, peut être chauffé et l'intérieur du réacteur peut être chauffé avec de la vapeur d'eau.

8. Procédé selon la revendication 1, **caractérisé en ce que** le pressage des fils de chaîne en coton dans l'exprimeur intermédiaire (3a) peut être réglé de manière variable ou interrompu pour influencer la pénétration et la résistance au lavage.

9. Procédé selon la revendication 1, **caractérisé en ce que** la régularité de l'amenée dans le réacteur de teinture (1), par l'intermédiaire de l'amenée (11a), du bain de teinture, dont la concentration est supérieure à celle du bain d'imprégnation, est garantie par un déversoir tandis que l'écoulement du bain de teinture peut se faire au choix par l'intermédiaire du déversoir de sortie (11b) ou du déversoir de sortie (11c), suivant le choix du ou des récipients de bain de teinture qui contiennent les bains d'imprégnation, et **en ce que** le déversement du bain de teinture exprimé et appauvri se fait par l'intermédiaire de l'exprimeur principal (3b) qui se trouve à l'extérieur du réacteur de teinture (1), et du déversoir (11d).

10. Procédé selon les revendications 1 et 9, **caractérisé en ce que** la circulation du bain d'imprégnation et de teinture se fait par l'intermédiaire d'un système de circulation (12a, 12b, 12c), à l'aide de la pompe à circulation (14), grâce au fait qu'un choix pour un volume de bain plus ou moins grand peut être défini par l'intermédiaire de vannes (13a, 13b, 13c) et que l'amenée du bain de teinture appauvri de l'exprimeur principal (3b) se fait par l'intermédiaire de la canalisation (12d) à l'aide d'une vanne réglable (13d).

11. Procédé selon les revendications 1, 9 et 10, **caractérisé en ce que** l'augmentation de concentration du bain de teinture, sans cesse nécessaire, suivant la quantité de colorant et de produits chimiques requise qui est prélevée du bain de teinture en raison de la teinture des fils de chaîne se fait grâce à l'adjonction dosée d'un bain de nourrissage plus fortement concentré, par l'intermédiaire d'une amenée (16) pourvue d'une pompe de dosage (17) et réglée grâce à une vanne (13e).

12. Dispositif pour mettre en oeuvre le procédé pour teindre des fils de chaîne en coton, en indigo ou en d'autres groupes de colorants, principalement des colorants au soufre et des colorants de cuve, dans un réacteur de teinture (1) hermétiquement fermé qui comprend un ou plusieurs récipients de teinture (2a, 2b, 2c) remplis d'un bain de teinture, plusieurs cylindres (4a à 4c) et/ou des cylindres de guidage et de déviation (5a à 5g), selon les revendications 1 à 11,
**caractérisé en ce que** les récipients de teinture (2a, 2b, 2c) qui sont disposés à l'extrémité inférieure du réacteur (1) et qui forment le fond de celui-ci ont un double fond,
**en ce que** ces récipients sont pourvus de dispositifs pour refroidir ou chauffer au choix le bain de teinture, suivant les conditions technologiques imposées pour le groupe de colorants concerné,
**en ce qu'**il est prévu dans le réacteur de teinture (1) un exprimeur intermédiaire (3a) dont la pression d'exprimage est réglable de manière variable jusqu'à l'absence de pression,
**en ce qu'**il est prévu, sous le réacteur (1), une canalisation hydraulique qui est destinée à alimenter le réacteur en bain de teinture et grâce à laquelle peut être amené le bain de teinture dosé en fonction de la nuance voulue,
et **en ce que** le réacteur de teinture (1) dispose de dispositifs de refroidissement et de chauffage grâce auxquels l'atmosphère dans le réacteur est réglable et adaptable pour fixer le colorant sur la nappe de fils de chaîne, à l'abri de l'oxygène.

13. Dispositif selon la revendication 12, **caractérisé en ce que** les cylindres de guidage et de déviation (5a à 5g) sont disposés de manière à être mobiles verticalement, pour prolonger ou réduire le temps de séjour de la nappe de fils de chaîne dans le réacteur de teinture (1).

14. Dispositif selon la revendication 12, **caractérisé en ce que** les cylindres de guidage et de déviation (5a à 5g) sont conçus comme des cylindres cannelés.

15. Dispositif selon la revendication 12, **caractérisé en ce qu'**il est prévu dans le réacteur de teinture (1), pour racler l'excédent de bain de teinture, des paires de rouleaux réglables (A1, A2), de préférence composées de barres à revêtement en téflon.

16. Dispositif selon la revendication 12, **caractérisé en ce que** le fond (7a, 7b) des récipients (2a, 2b) prévus pour le bain de teinture est pourvu de dispositifs de chauffage et de refroidissement.

17. Dispositif selon la revendication 12, **caractérisé en ce que** le recouvrement supérieur (8) du réacteur de teinture (1) est incliné et est apte à être chauffé, et **en ce qu'**il est prévu un conduit de vapeur annulaire (9) pour chauffer l'intérieur du réacteur de teinture (1).

18. Dispositif selon la revendication 12, **caractérisé en ce que** le réacteur de teinture (1) est équipé d'une cheminée (10) avec une régulation de surpression.

19. Dispositif selon la revendication 2, **caractérisé en ce que** la canalisation hydraulique prévue pour l'alimentation du réacteur et la circulation du bain d'imprégnation et du bain de teinture comprend les tuyaux d'amenée (12a à 12d) dans lesquels sont disposées une pompe (14), et les vannes (13a à 13d), et il est prévu, pour l'adjonction dosée d'un bain de nourrissage plus fortement concentré, une pompe de dosage (17) disposée dans une amenée (16) pourvue d'une vanne (13e).

20. Dispositif selon la revendication 12, **caractérisé en ce que** des déversoirs horizontaux sont disposés dans l'amenée (11a) et les sorties (11b, 11c) pour garantir un bain de teinture régulier sur toute la largeur du réacteur.
